# EUROPÄISCHE PATENTSCHRIFT

(11) **EP 0 652 932 B1**
(45) Veröffentlichungstag und Bekanntmachung des Hinweises auf die Patenterteilung: **14.05.1997**
(21) Anmeldenummer: 93915972.9
(22) Anmeldetag: 21.07.1993
(51) Int. Cl.: C11D 1/66, C11D 1/825, C11D 3/20, C11D 3/22, C11D 3/37

(54) **VERFAHREN ZUR HERSTELLUNG VON LAGERSTABILEN NICHTIONISCHEN TENSIDEN**
PROCESS FOR PRODUCING STORABLE NON-IONIC TENSIDES
PROCEDE DE FABRICATION D'AGENTS TENSIOACTIFS NON IONIQUES STABLES AU STOCKAGE

(30) Priorität: 30.07.1992 DE 4225224
(43) Veröffentlichungstag der Anmeldung: 17.05.1995
(73) Patentinhaber: Henkel Kommanditgesellschaft auf Aktien, 40191 Düsseldorf (DE)
(72) Erfinder: WEUTHEN, Manfred, D-42697 Solingen (DE); ENGELS, Thomas, D-50226 Frechen (DE); HENSEN, Hermann, D-42781 Haan (DE); TESMANN, Holger, D-41363 Jüchen (DE); NICKEL, Dieter, D-40699 Erkrath (DE)
(86) Internationale Anmeldenummer: EP9301939
(87) Internationale Veröffentlichungsnummer: WO9403569

(56) Entgegenhaltungen:
- EP-A- 0 136 844
- EP-A- 0 377 807
- EP-A- 0 388 810
- EP-A- 0 405 967
- EP-A- 0 408 965
- EP-A- 0 444 262
- EP-A- 0 487 262
- WO-A-86/04349
- GB-A- 1 284 456
- US-H- 171

## Beschreibung

### Gebiet der Erfindung

Die Erfindung betrifft ein Verfahren zur Herstellung von lagerstabilen nichtionischen Tensiden mit verbesserter Kristallisationsbeständigkeit, bei dem man Alk(en)yloligoglykosiden ausgewählte Kristallisationsmoderatoren zusetzt.

### Stand der Technik

Alk(en)yloligoglykoside stellen wichtige nichtionische Tenside dar, die infolge ihrer guten Detergenseigenschaften und hohen Umweltverträglichkeit in immer stärkerem Maße Eingang in Wasch-, Spül- und Reinigungsmittel finden.

Für diesen Zweck ist es erforderlich, Alk(en)yloligoglykoside über bestimmte Zeiträume beispielsweise als wäßrige Lösungen oder Pasten zur Verfügung zu halten und zu lagern, bis eine Endverarbeitung stattfindet. Da wäßrige Alk(en)yloligoglykoside jedoch eine starke Neigung zur Kristallisation zeigen, nimmt die Homogenität derartiger Zubereitungen bei Lagerung unter Umgebungsbedingungen im Laufe der Zeit ab und es bilden sich kristallwasserhaltige Agglomerate, die die Pumpfähigkeit der Produkte stark herabsetzen.

Üblicherweise erfolgt die Lagerung von Alk(en)yloligoglykosiden daher nicht bei Raumtemperatur, sondern bei Temperaturen von mindestens 40°C. Auf diese Weise kann zwar eine Kristallisation der Zubereitungen weitgehend verhindert werden, die Lagerung bei erhöhter Temperatur ist jedoch mit zusätzlichem Aufwand verbunden und kann zudem die Farbqualität der Produkte stark beeinträchtigen.

Aus der **EP-A 0 388 810** sind wäßrige Zusammensetzungen bekannt, die Alkylglucoside und kurzkettige primäre Alkohole enthalten. Gegenstand der **EP-A 0 487 262** ist ein Verfahren zur Herstellung von lagerstabilen Alkylglucosiden, bei dem man den wäßrigen Pasten Fettalkoholpolyglycolether als Stabilisatoren zusetzt. Mischungen aus Alkylglucosiden und ethoxylierten Fettalkoholen werden auch in den Schriften **EP-A 0 377 807** und **EP-A 0 405 967** genannt. Die **EP-A 0 408 965** offenbart wäßrige Zusammensetzungen von Alkylglucosiden und Polyethylenglycolen. Gemäß der Lehre der **EP-A 0 444 262** eignen sich schließlich Mischungen von Alkylglucosiden auf Basis von linearen und verzweigten Fettalkoholen zur Herstellung von flüssigen Reinigungsmitteln.

Die Aufgabe der Erfindung bestand somit darin, ein Verfahren zu entwickeln, mit dessen Hilfe eine Lagerung von Alk(en)yloligoglucosiden bei Temperaturen unterhalb von 40°C möglich ist, ohne daß die Pumpfähigkeit der Produkte durch Bildung von kristallinen Agglomeraten beeinträchtigt wird.

### Beschreibung der Erfindung

Gegenstand der Erfindung ist ein Verfahren zur Herstellung von lagerstabilen nichtionischen Tensiden, bei dem man wäßrigen Zubereitungen enthaltend Alkyl- und/oder Alkenyloligoglykosiden der Formel **(I)**

**R**^{**1**}**O-[G]**_{**p**} **(I)**

in der R¹ für einen linearen Alkyl- und/oder Alkenylrest mit 6 bis 22 Kohlenstoffatomen, G für einen Zuckerrest mit 5 oder 6 Kohlenstoffatomen und p für Zahlen von 1 bis 10 steht, Kristallisationsmoderatoren zusetzt, die ausgewählt sind aus der Gruppe, die von
a) Alkyloligoglykosiden auf Basis von kurzkettigen primären Alkoholen mit 1 bis 4 Kohlenstoffatomen
b) Alkyloligoglykosiden auf Basis von Polyolen,
c) Glucose und
d) Eisen-(III)-ionen
gebildet wird.

Überraschenderweise wurde gefunden, daß man die Kristallisationsneigung der Alk(en)yloligoglucoside stark herabsetzen kann, wenn man ihnen kleine Mengen ausgesuchter Moderatoren zusetzt. Auf diese Weise werden wäßrige Zubereitungen erhalten, die bei Temperaturen um 30°C über Monate lager- und farbstabil sind und praktisch keine Tendenzen zur Kristallisation zeigen.

Alkyl- und Alkenyloligoglykoside stellen bekannte Stoffe dar, die nach den einschlägigen Verfahren der präparativen organischen Chemie erhalten werden können. Stellvertretend für das umfangreiche Schrifttum sei hier auf die Schriften **EP-A1-0 301 298** und **WO 90/3977** verwiesen.

Die Alkyl- und/oder Alkenyloligoglykoside können sich von Aldosen bzw. Ketosen mit 5 oder 6 Kohlenstoffatomen, vorzugsweise der Glucose ableiten. Die bevorzugten Alkyl- und/oder Alkenyloligoglykoside sind somit Alkyl- und/oder Alkenyloligoglucoside.

Die Indexzahl p in der allgemeinen Formel **(I)** gibt den Oligomerisierungsgrad (DP-Grad), d. h. die Verteilung von Mono- und Oligoglykosiden an und steht für eine Zahl zwischen 1 und 10. Während p in einer gegebenen Verbindung stets ganzzahlig sein muß und hier vor allem die Werte p = 1 bis 6 annehmen kann, ist der Wert p für ein bestimmtes Alkyloligoglykosid eine analytisch ermittelte rechnerische Größe, die meistens eine gebrochene Zahl darstellt. Vorzugsweise werden Alkyl- und/oder Alkenyloligoglykoside mit einem mittleren Oligomerisierungsgrad p von 1,1 bis 3,0 eingesetzt. Aus anwendungstechnischer Sicht sind solche Alkyl- und/oder Alkenyloligoglykoside bevorzugt, deren Oligomerisierungsgrad kleiner als 1,7 ist und insbesondere zwischen 1,2 und 1,4 liegt.

Der Alkyl- bzw. Alkenylrest R¹ kann sich von primären Alkoholen mit 4 bis 11, vorzugsweise 8 bis 10 Kohlenstoffatomen ableiten. Typische Beispiele sind Butanol, Capronalkohol, Caprylalkohol, Caprinalkohol und Undecylalkohol sowie deren technische Mischungen, wie sie beispielsweise bei der Hydrierung von technischen Fettsäuremethylestern oder im Verlauf der Hydrierung von Aldehyden aus der Roelen'schen Oxosynthese anfallen. Bevorzugt sind Alkyloligoglucoside der Kettenlänge C₈-C₁₀ (DP = 1 bis 3), die als Vorlauf bei der destillativen Auftrennung von technischem C₈-C₁₈-Kokosfettalkohol anfallen und mit einem Anteil von weniger als 6 Gew.-% C₁₂-Alkohol verunreinigt sein können sowie Alkyloligoglucoside auf Basis technischer C_{9/11}-Oxoalkohole (DP = 1 bis 3).

Der Alkyl- bzw. Alkenylrest R¹ kann sich ferner auch von primären Alkoholen mit 12 bis 22, vorzugsweise 12 bis 14 Kohlenstoffatomen ableiten. Typische Beispiele sind Laurylalkohol, Myristylalkohol, Cetylalkohol, Palmoleylalkohol, Stearylalkohol, Isostearylalkohol, Oleylalkohol, Elaidylalkohol, Petroselinylalkohol, Arachylalkohol, Gadoleylalkohol, Behenylalkohol, Erucylalkohol, sowie deren technische Gemische, die wie oben beschrieben erhalten werden können. Bevorzugt sind Alkyloligoglucoside auf Basis von gehärtetem C_{12/14}-Kokosalkohol mit einem DP von 1 bis 3.

Als Kristallisationsmoderatoren kommen folgende Substanzklassen in Betracht:
a) Alkyloligoglykoside auf Basis von kurzkettigen primären Alkoholen. Hierunter sind Methyl- und Butylglucoside zu verstehen.
b) Alkyloligoglykoside auf Basis von Polyolen. Hierunter sind Alkyloligoglykoside zu verstehen, die durch säurekatalysierte Acetalisierung von Glykosen, insbesondere Glucose mit Polyolen erhalten werden und der Formel (II) folgen,

   **HO-(CH**_{**2**}**CH**_{**2**}**O)**_{**n**}**-[G]**_{**p**} **(II)**

   in der n für Zahlen von 1 bis 10 steht und G und p die oben angegebenen Bedeutungen besitzen. Typische Beispiele sind Alkyloligoglucoside mit einem DP-Grad von 1,3 bis 1,6 auf Basis von Ethylenglycol, Diethylenglycol oder Triethylenglycol.
c) Glucose;
d) Eisen-(III)-ionen, die beispielsweise in Form von Eisen(III)-salzen wie etwa FeCl₃ zudosiert werden können.

Die Kristallisationsmoderatoren können den Alkyl- und/oder Alkenyloligoglykosiden in Mengen von 0,01 bis 7, vorzugsweise 1 bis 3 Gew.-% - bezogen auf die Alkyl- und/oder Alkenyloligoglykoside - zugesetzt werden. Hierbei hat es sich als vorteilhaft erwiesen, Eisen-(III)-ionen in Mengen von 0,01 bis 0,5 Gew.-% einzusetzen, um einer durch Fe-ionen katalysierten Verfärbung der Produkte zuverlässig vorzubeugen.

Naturgemäß findet das erfindungsgemäße Verfahren zur Stabilisierung wäßriger Zubereitungen Verwendung, die Alkyl- und/ oder Alkenyloligoglykoside enthalten. Der Feststoffgehalt dieser Zubereitungen kann 1 bis 70, vorzugsweise 30 bis 60 Gew.-% betragen, wobei das Problem der durch Kristallisation bedingten verminderten Lagerstabilität verstärkt erst bei höher konzentrierten Produkten an Bedeutung gewinnt. Im Sinne des erfindungsgemäßen Verfahrens können die wäßrigen Zubereitungen auch weitere für Wasch-, Spül- und Reinigungsmittel übliche Inhaltsstoffe enthalten, als da beispielsweise sind: anionische, nichtionische, amphotere bzw. zwitterionische Tenside, Ölkörper, Builder, Hydrotrope, Stellmittel, Optische Aufheller, Vergrauungsinhibitoren, Entschäumer und Parfumstoffe.

### Gewerbliche Anwendbarkeit

Die nach dem erfindungsgemäßen Verfahren erhältlichen wäßrigen Zubereitungen enthaltend Alkyl- und/oder Alkenyloligoglykoside sind bei Lagertemperaturen von ca. 30°C farbstabil und zeigen praktisch keine Tendenz zur Kristallisation; gleichzeitig wird die Löslichkeitsgrenze herabgesenkt. Sie eignen sich daher zur Herstellung von Wasch-, Spül- und Reinigungsmitteln sowie Produkten zur Haar- und Körperpflege, in denen sie in Mengen von 1 bis 50, vorzugsweise 10 bis 30 Gew.-% - bezogen auf die Mittel - enthalten sein können.

Die folgenden Beispiele sollen den Gegenstand der Erfindung näher erläutern, ohne ihn darauf einzuschränken.

### Beispiele

### I. Eingesetzte Stoffe

A) C_{12/14}-Kokosalkyloligoglucosid (DP = 1,3) Plantaren^{(R)} APG 600, Fa.Henkel KGaA, Düsseldorf/FRG.
B1) Glucose
B2) Fe-(III)-ionen, eingesetzt als FeCl₃

### II. Vorbereitung der Proben

Eine Paste von 500 g C_{12/14}-Kokosalkyloligoglucosid A (Festtoffgehalt 52 Gew.-%) wurde mit bzw. ohne Kristallisationsmoderatoren solange erwärmt, bis eine klare Lösung vorlag. Diese wurden zunächst über einen Zeitraum von 7 Tagen bei 6°C und anschließend über 6 Wochen bei Raumtemperatur gelagert. Mit Hilfe der Differential-Thermoanalyse wurden in Abhängigkeit der Lagerzeit die Schmelzendpunkte (SET) für Hydrate des Kokosalkyloligoglucosids mit 1 bis 4 Mol Kristallwasser ermittelt, die nacheinander durchlaufen werden.

In Tab.1 sind die Schmelzendpunkte für die Hydrate mit dem jeweils höchsten SET angegeben. Die Ergebnisse sind so zu werten, daß bei Lagerung des Kokosalkyloligoglucosids oberhalb der angegebenen SET keine, und unterhalb der SET nur eine stark verzögerte Kristallisation eintritt.

**Tab.1:**

| DSC-Untersuchungen | | | |
|---|---|---|---|
| Bsp. | KM | c(KM) % | SET °C |
| 1 | B1 | 1,00 | 29 |
| 2 | B2 | 0,01 | 30 |
| V1 | - | - | >40 |
| Legende: KM = Kristallisationsmoderator c(KM) = Konzentration Kristallisationsmoderator | | | |

## Patentansprüche

1. Verfahren zur Herstellung von lagerstabilen nichtionischen Tensiden, bei dem man wäßrigen Zubereitungen enthaltend Alkyl- und/oder Alkenyloligoglykosiden der Formel **(I)**
**R**^{**1**}**O-[G]**_{**p**} **(I)**
in der R¹ für einen linearen Alkyl- und/oder Alkenylrest mit 6 bis 22 Kohlenstoffatomen, G für einen Zuckerrast mit 5 oder 6 Kohlenstoffatomen und p für Zahlen von 1 bis 10 steht, Kristallisationsmoderatoren zusetzt, **dadurch gekennzeichnet**, daß die Moderatoren ausgewählt sind aus der Gruppe, die gebildet wird von
(a) Alkyloligoglykosiden auf Basis von kurzkettigen primären Alkoholen mit 1 bis 4 Kohlenstoffatomen,
(b) Alkyloligoglykosiden auf Basis von Polyolen,
(c) Glucose und
(d) Eisen(III)ionen.

2. Verfahren nach Anspruch 1, **dadurch gekennzeichnet**, daß man als Komponente (a) Butylglucoside einsetzt.

3. Verfahren nach den Ansprüchen 1 und 2, **dadurch gekennzeichnet**, daß man als Komponente (b) Alkyloligoglykoside auf Basis von Polyolen einsetzt, die der Formel **(II)** folgen,
**HO-(CH**_{**2**}**CH**_{**2**}**O)**_{**n**}**-[G]**_{**p**} **(II)**
in der n für Zahlen von 1 bis 10 steht und G und p die oben angebenen Bedeutungen besitzen.

4. Verfahren nach den Ansprüchen 1 bis 3, **dadurch gekennzeichnet**, daß man die Kristallisationsmoderatoren in Mengen von 0,01 bis 7 Gew.-% - bezogen auf die Alkyl- und/oder Alkenyloligoglykoside - einsetzt.

## Claims

1. A process for the production of storable nonionic surfactants, in which crystallization moderators are added to aqueous formulations containing alkyl and/or alkenyl oligoglycosides corresponding to formula (I):
**R**^{**1**}**O-[G]**_{**p**} **(I)**
in which R¹ is a linear alkyl and/or alkenyl radical containing 6 to 22 carbon atoms, G is a sugar unit containing 5 or 6 carbon atoms and p is a number of 1 to 10, **characterized in that** the moderators are selected from the group consisting of
(a) alkyl oligoglycosides based on short-chain primary alcohols containing 1 to 4 carbon atoms,
(b) alkyl oligoglycosides based on polyols,
(c) glucose and
(d) iron(III) ions.

2. A process as claimed in claim 1, **characterized in that** butyl glucosides are used as component (a).

3. A process as claimed in claims 1 and 2, **characterized in that** alkyl oligoglycosides based on polyols corresponding to formula (II):
**HO-(CH**_{**2**}**CH**_{**2**}**O)**_{**n**}**-[G]**_{**p**} **(II)**
in which n is a number of 1 to 10 and G and p are as defined above,
are used as component (b).

4. A process as claimed in claims 1 to 3, **characterized in that** the crystallization moderators are used in quantities of 0.01 to 7% by weight, based on the alkyl and/or alkenyl oligoglycosides.

## Revendications

1. Procédé de fabrication de tensioactifs non ioniques stables au stockage, dans lequel on ajoute des modérateurs de cristallisation aux préparations aqueuses contenant des alkyl- et/ou alcényloligoglycosides de formule (I),
R¹O-[G]ₚ (I)
dans laquelle R¹ représente un radical alkyle et/ou alcényle avec 6 à 22 atomes de carbone, G représente un radical sucre avec 5 ou 6 atomes de carbone et p des nombres de 1 à 10,
caractérisé en ce que
les modérateurs sont choisis dans le groupe formé de :
a) alkyloligoglycosides à base d'alcools primaires à chaîne courte avec 1 à 4 atomes de carbone,
b) alkyloligoglycosides à base de polyols,
c) glucose et,
d) ions ferriques- (III)

2. Procédé selon la revendication 1,
caractérisé en ce qu'
on met en oeuvre comme composant (a) des butylglucosides.

3. Procédé selon les revendications 1 et 2,
caractérisé en ce qu'
on met en oeuvre comme composant (b) des alkyloligoglycosides à base de polyols, qui suivent la formule (II),
HO-(CH₂CH₂O)ₙ-[G]ₚ
dans laquelle n représente des nombres de 1 à 10 et G et p ont les significations indiquées ci-dessus.

4. Procédé selon les revendications 1 à 3,
caractérisé en ce qu'
on met en oeuvre les modérateurs de cristallisation en quantités de 0,01 à 7 % en poids, par rapport aux alkyl et/ou alcényloligoglycosides.
